# FASCICULE DE BREVET EUROPEEN

(11) **EP 0 311 489 B1**
(45) Date de publication et mention de la délivrance du brevet: **28.07.1993**
(21) Numéro de dépôt: 88402461.3
(22) Date de dépôt: 29.09.1988
(51) Int. Cl.: B41M 7/02, B41F 23/06, B41F 23/04

(54) **Procédé et installation perfectionnés de modification d'état de surface de matériaux, notamment du type papier et/ou carton**
Verfahren und Vorrichtung zur Oberflächenmodifizierung von Materialien, insbesondere Papier and Karton
Process and apparatus for the modification of the surface of materials, especially paper and cardboard

(30) Priorité: 05.10.1987 FR 8713733
(43) Date de publication de la demande: 12.04.1989
(73) Titulaire: ORIS, Société Anonyme, 69323 Lyon Cédex 03 (FR)
(72) Inventeur: Arbogast, Romain, F-58000 Nevers (FR); Gervie, Albert, F-69380 Lozanne (FR)
(74) Mandataire: Orès, Bernard

(56) Documents cités:
- EP-A- 0 044 369
- FR-A- 2 264 670
- FR-A- 2 332 868
- FR-A- 2 581 097
- LU-A- 54 671

## Description

L'invention a pour objet un procédé et une installation perfectionnés de modification d'état de surface de matériaux ou supports, en particulier du type papier et/ou carton en vue, notamment, de l'impression desdites surfaces ou supports.

Parmi les nombreux procédés de modification d'état de surface de matériaux comme du papier ou du carton en vue de leur impression on a déjà proposé, par exemple dans FR-A-2 543 060, d'appliquer sur la surface desdits matériaux une pluralité d'encres ou vernis typo-offset, sérigraphie ou offset ayant des températures et des vitesses de polymérisation différentes, d'effectuer un pré-séchage à une température appropriée et pendant un temps suffisant pour polymériser un certain type d'encre puis d'appliquer sur la surface traitée des particules de charges qui adhèrent exclusivement sur des encres non encore polymérisées, un séchage à une température et pendant un temps appropriés étant ensuite exécuté pour compléter la polymérisation de tous les types d'encres après enlèvement par aspiration, et/ou soufflage, des particules de charges en excès.

Si un tel procédé donne satisfaction avec des charges comme des poudres métalliques, de la poudre d'amiante, de la poudre de liège, etc... il convient de s'entourer d'un certain nombre de précautions lorsque lesdites charges sont constituées par des poudres à base de matières thermo-plastiques ou thermo-durcissables que l'on fait fondre par des moyens de chauffage appropriés et cela surtout si le procédé est destiné à être appliqué au traitement de surfaces de grande laize ou à certains types de matériaux particuliers.

En effet, si la mise en oeuvre du procédé selon le brevet français mentionné ci-dessus permet d'aboutir à d'excellents résultats même avec des poudres en matières thermo-plastiques ou thermo-durcissables dans le cas du traitement de produits comme des cartes de voeux, feuillets publicitaires, couvertures de revues, etc...le traitement de support de plus grandes dimensions doit être exécuté d'une manière telle, -en particulier en ce qui concerne sa durée-, que le coût du produit ainsi fabriqué en est rendu prohibitif dans le domaine industriel.

On connaît, par ailleurs, par FR-A1-2 581 097 un procédé et une machine pour la fabrication d'un support couché, à partir d'un support usuel, suivant lequel on applique sur au moins une face du support et avantageusement par les techniques de l'impression offset, au moins un vernis ou analogue du type offset, et sur ledit vernis une poudre ou mélange de poudres, avant d'effectuer une transformation physico-chimique du vernis et une transformation physique et/ou chimique de la ou des poudres déposées. Ce document ne s'attache pas à des problèmes d'impression, d'une part, et ne se préoccupe pas, d'autre part, du problème lié à la baisse importante d'humidité du support sous l'effet du moyen de fusion des poudres. Ce problème n'est pas non plus évoqué dans FR-A-2 332 868 qui vise, cependant, un appareil de séchage de produits imprimés dans lequel on prévoit, pour s'opposer à la tendance du produit à se froisser ou à modifier sa forme sous l'effet du séchage subit dans la machine, de maintenir la teneur en humidité relative constante lors du séchage.

C'est, par conséquent, un but de l'invention de fournir des perfectionnements au procédé rappelé en premier lieu ci-dessus qui en rendent l'exploitation économiquement intéressante quel que soit le type de surfaces à traiter, en particulier des surfaces de grande laize, en "formats" ou en bobine.

C'est, aussi, un but de l'invention de fournir une installation pour la mise en oeuvre du procédé perfectionné, en particulier une telle installation pour impression de papiers ou cartons propre à traiter, à cadence élevée ou très élevée, des formats ou des bobines d'une laize pouvant atteindre 1020 et jusqu'à 1600 mm.

Le problème est résolu, selon l'invention, par un procédé d'impression d'un matériau ou support, en particulier du type papier et/ou carton en "formats" ou bobines d'une laize pouvant atteindre 1020 et jusqu'à 1600 mm suivant lequel on applique simultanément sur la surface dudit matériau une pluralité d'encres et/ou vernis déposés ou traités de manière à ménager sur le matériau ou support des zones propres à retenir des particules de poudres thermoplastiques ou thermodurcissables que l'on fait fondre et qui adhèrent exclusivement sur lesdites zones après que l'on ait, par aspiration et/ou soufflage, procédé à l'enlèvement des particules de charge en excès, cette opération étant suivie d'un séchage à une température et pendant un temps appropriés pour fixer tous les types d'encres ou vernis, la fusion des poudres ayant lieu à une température de l'ordre de 115-140°C sans que la température du matériau ne dépasse 80 à 90°C dans le cas de papier ou de carton. et étant effectuée dans une atmosphère d'air chargée d'humidité à au moins 85-95 % pour s'opposer à une baisse importante d'humidité du support sous l'effet du moyen de fusion desdites poudres.

Dans une forme de réalisation préférée, la fusion des poudres est menée dans des conditions telles que le matériau ou support à traiter, notamment du type papier ou carton, subisse une perte d'humidité relative au plus égale à 10 % de son humidité initiale.

Selon une autre caractéristique de l'invention, les poudres mises en oeuvre sont des hauts polymères thermoplastiques ou thermodurcissables amenés à l'état fondu par des sources de rayonnement infra-rouge.

Quel que soit le type de moyen de chauffage mis en oeuvre, notamment mais non exclusivement une source de rayonnement infra-rouge, l'invention prévoit que lesdits moyens soient utilisés, de préférence, à leur valeur de plus grande intensité, dès leur mise en oeuvre, plutôt que de manière progressive.

Dans le cas d'un rayonnement infra-rouge en tant que moyen d'apport de calories pour la fusion des poudres, l'invention prévoit d'adapter la longueur du rayonnement à la nature desdites poudres.

Ainsi, de bons résultats ont été obtenus pour la fusion de poudres thermo-plastiques en utilisant un rayonnement de longueurs d'ondes comprises entre 3 et 3,8 µ tandis que de bons résultats ont été obtenus en utilisant un rayonnement de longueurs d'ondes comprises entre 2,5 et 3,4 µ pour la fusion de poudres thermodurcissables.

Le procédé selon l'invention conduit alors à des produits d'excellente qualité, quel que soit le type de support ou matériau utilisé, en "formats" ou en bobine, y compris pour des laizes atteignant 1020 à 1600 mm.

Une installation pour la mise en oeuvre du procédé perfectionné comprend alors, selon l'invention, une unité d'impression, une unité de dépôt de poudre sur des zones encrées du support, des moyens d'enlèvement de l'excès des particules de charges par aspiration et/ou soufflage, avec en outre une unité destinée à assurer la fusion desdites poudres dans une atmosphère d'air suffisamment chargée d'humidité pour s'opposer à une baisse importante d'humidité du support et une unité de refroidissement des supports issus de l'unité de fusion.

Selon une autre caractéristique de l'invention, on prévoit que l'unité de fusion des poudres thermoplastiques et thermodurcissables mises en oeuvre comprenne une enceinte dans laquelle sont logés les moyens de chauffage à infra-rouge de longueurs d'ondes réglables et dans laquelle est introduit en permanence de l'air à au moins 85-95 % d'humidité et à une température de l'ordre de 80-85°C.

L'invention sera bien comprise par la description qui suit, faite en référence au dessin annexé qui illustre, schématiquement, une installation selon l'invention.

Celle-ci comprend une unité d'impression 10 par exemple, une presse offset, typo ou hélio, dans laquelle le matériau ou support défile dans le sens de la flèche F. La presse de l'unité 10 est du type usuel à au moins deux blanchets différents pour permettre de transférer sur le matériau ou support à traiter soit des encres de familles différentes, soit des encres d'une même famille mais présentant des caractéristiques de séchage différentes, soit encore des encres et vernis incolores. Dans le premier cas (encres de familles différentes), l'une d'entre-elles peut être du type offset humide ou sec se polymérisant sous l'action d'un rayonnement ultra-violet, et l'autre une entre offset humide ou sec usuelle ou du type offset humide ou sec pouvant être rendue hors poussière par un rayonnement infra-rouge, etc... ; dans le second cas (encres de la même famille) les moyens de séchage, avantageusement du type infra-rouge intégrés dans la presse, sont réglés pour provoquer le séchage complet de certaines couleurs et le séchage partiel seulement des autres, de sorte que les matériaux ou supports sortant de l'unité d'impression présentent des zones "poisseuses" propres à retenir des particules de charges, tandis que dans le troisième cas l'unité d'impression 10 est organisée pour, -après dépôt d'encres de différentes couleurs toutes rapidement séchées par des moyens du type infra-rouge-, déposer sur le dernier cylindre d'impression un vernis incolore non soumis à un processus de séchage et qui définit alors les zones "poisseuses" propres à retenir les particules de charges.

Celles-ci sont déposées dans une unité 11, qui comprend essentiellement un dispositif 12 délivrant lesdites charges constituées par des poudres thermo-plastiques ou thermo-durcissables de granulométrie strictement contrôlée suivant un rideau issu d'au moins une fente orientée transversalement au sens de défilement des matériaux ou supports à imprimer et qui est suivi d'un dispositif 13 d'aspiration et/ou soufflage des particules de poudres en excès, lesquelles après recyclage dans le corps 14 de l'unité 11 sont ensuite redistribuées par le dispositif 12.

A la suite de l'unité 11, l'installation comporte l'unité de fusion des poudres qui, selon l'invention, est réalisée de manière telle que la fusion ait lieu dans une atmosphère d'air suffisamment chargé d'humidité pour s'opposer à une baisse importante d'humidité du support S. Ce dernier, à la sortie de l'unité 11, est déplacé sur un tapis transporteur, avantageusement à lames perforées adjacentes sur lequel le support à imprimer garni de poudre est plaqué par l'effet d'une puissante dépression engendrée dans une enceinte 16, -qui forme le corps de l'unité 15-. L'enceinte 16 renferme en outre une multiplicité de radiants à infra-rouge placés à distance réglable du tapis transporteur et entre lesquels est envoyé de haut en bas, par une soufflerie non représentée, de l'air fortement humide (90-95 %) à une température d'environ 80-85°C.

On réalise ainsi, de façon surprenante, la fusion des poudres déposées par le dispositif 12 qui forment alors sur les supports S défilant dans le sens de la flèche F des parties repérées en relief, lesquelles apparaîssent aux yeux de l'utilisateur comme ayant la teinte ou couleur des zones sur lesquelles elles ont été déposées et qui ont été imprimées à ladite teinte ou couleur lors du passage dans l'unité d'impression 10.

Un choix approprié de la longueur d'onde du rayonnement infra-rouge émis par les radiants disposés dans l'enceinte 16 peut être effectué en fonction de la nature des poudres mises en oeuvre.

Ainsi, pour la fusion de poudres thermo-plastiques, l'invention prévoit un rayonnement de longueurs d'ondes comprises entre 3 et 3,8 µ tandis que pour la fusion de poudres thermo-durcissables lesdites longueurs d'ondes sont choisies dans un domaine de 2,5 à 3,4 µ.

Une chaîne d'asservissement, non représentée, commande le fonctionnement de l'unité 15 en fonction de la température du matériau ou support S à la sortie de ladite unité, la chaîne d'asservissement étant réglée pour que ladite température ne soit pas supérieure à 80-90°C dans le cas de papier ou carton.

Le soufflage, permanent, d'air humide dans l'enceinte 16 permet en outre de s'opposer à la perte d'humidité du support S, le débit d'air soufflé, de même que les autres paramètres de fonctionnement de l'unité 15 étant réglés pour que l'humidité du support, lors de son passage dans cette unité, ne devienne pas inférieur à 50-40 % et de préférence 45 %, valeurs au-dessous desquelles le support n'est plus utilisable en raison de son retreint, lequel augmente avec l'importance de la laize.

Le matériau ou support S dont la température à la sortie de l'unité 15 est d'environ 80-90°C est alors refroidi et l'invention prévoit, dans ce but, une unité 17 dans laquelle les supports S circulent en étant plaqués par dépression et par leur verso, sur un tapis transporteur, tandis que leur recto reçoit de l'air réfrigéré à une température comprise entre 5 et 10°C.

A la sortie de l'unité de refroidissement 17 les matériaux ou supports imprimés S sont mis en piles dans une recette 18, avantageusement du type à coussin d'air, tant pour éviter toute manipulation supplémentaire que pour permettre d'absorber le débit de l'installation, lequel est celui autorisé par les dispositifs de séchage de l'unité d'impression, de l'ordre de 6000 formats/ heure.

Les exemples qui suivent, donnés à titre non limitatif, illustreront encore davantage l'invention.

### EXEMPLE 1 - PAPIER

On imprime, par le procédé de l'invention et à l'aide d'une presse offset ROLAND, des supports couchés une face de 90 g/m² correspondant à une qualité courante utilisée pour des étiquettes lourdes. Les supports recoivent une impression en encre offset usuelle, du type humide, à séchage UV suivant trois teintes différentes destinées à former des aplats ou impressions sans relief et, en des zones repérées, une impression en encre offset humide usuelle d'une teinte bleue différente des trois premières, destinée à former les zones d'adhérence des poudres procurant, après fusion des poudres, des parties en relief sur lesdits supportschacune des encres étant appliquée à raison d'environ 2 g/m².

La poudre mise en oeuvre est du type thermo-plastique, à base de polyamide, d'une granulométrie moyenne de 145 microns, et déposée à raison de 10 g/m².

L'installation est réglée pour une vitesse de défilement des feuilles de 85 m/minute et la fusion de la poudre retenue sur l'encre offset humide de teinte bleue est effectuée à l'aide de panneaux infra-rouge réglés sur une longueur d'onde d'émission d'environ 3,4 microns placés dans une enceinte dans laquelle de l'air à 85 % d'humidité et à une température d'environ 90°C est introduit en permanence.

Pour une température d'air de refroidissement dans l'unité 17 d'environ 5°C, on empile dans la recette 18 des feuilles dont la température est de l'ordre de 35°C et dont les zones de teinte bleue présentent des reliefs d'une épaisseur moyenne de 45 microns.

### EXEMPLE 2

On traite, par le procédé de l'invention, un papier de 120 g/m² couché 20 g/m² sur sa face recto et 10 g/m² sur sa face verso, un tel type correspondant à une qualité usuelle de feuillets publicitaires.

Les trois teintes de base destinées à fournir des aplats ou impressions sans relief sont des encres offset humides UV, tandis que les zones destinées à fixer la poudre thermo-durcissable sont définies à l'aide d'un vernis offset usuel humide. Ce dernier est appliqué en repérage sur deux des trois teintes d'encres initiales pour donner, dans les mêmes conditions opératoires que celles définies à l'Exemple 1, une impression de feuillet particulièrement attrayante par emploi d'une poudre de la famille des alkydes.

### EXEMPLE 3 - CARTON

On traite par le procédé de l'invention un support couché une face de 330 g/m² à couchage de 20 g/m² sur la face recto et démuni de couchage sur la face verso, une telle qualité correspondant à celle utilisée dans la confection de boîtes pliantes pour emballages.

Un traitement analogue à celui décrit en référence à l'Exemple 1 est alors appliqué, en utilisant une poudre du type polyamide d'une granulométrie moyenne de 165 microns, déposée à raison d'environ 15 g/m² sur les encres, elles-mêmes déposées à raison d'environ 2,5 g/m².

Pour un réglage de l'installation correspondant à une vitesse de défilement de 77 m/minute, et un réglage des autres paramètres de fonctionnement très sensiblement analogue à celui de l'Exemple 1, on obtient à la sortie de l'installation des formats dont la température est de l'ordre de 38°C à leur empilage dans la recette 18 et dont les zones en relief associées à la teinte d'encre correspondant à une encre offset humide usuelle, sans traitement UV, ont une épaisseur moyenne de 52 microns.

### EXEMPLE 4

On procède comme dans l'Exemple 2 mais pour un carton couché une face de 220 g/m² à 20 g/m² de couchage sur sa face recto et sans couchage sur sa face verso.

Un tel support, du type de ceux destinés à être contrecollés sur des cartons lourds de qualité moyenne ou sur des cartons à micro-cannelures après impression, est traité comme indiqué ci-dessus, c'est-à-dire à l'aide de trois encres offset humides UV pour les teintes de base et un vernis offset usuel humide incolore, sans traitement UV, pour définir sur deux des teintes de base des zones destinées à retenir la poudre thermo-plastique mise en oeuvre, les paramètres de fonctionnement de l'installation étant comme définis dans l'Exemple 3.

L'invention n'est pas limitée aux formes de réalisations décrites ci-dessus. Ainsi, et bien que le procédé ait été décrit en se référant à des exemples d'encres offset humide, il va de soi qu'il peut être mis en oeuvre à l'aide d'encres offset sec.

De même, et bien que l'on ait décrit une unité d'impression du type offset, typo, hélio ou flexo, il va de soi que d'autres procédés sont également applicables, par exemple des procédés du type sérigraphie ou analogue.

## Revendications

1. Procédé d'impression d'un matériau ou support, en particulier du type papier et/ou carton en "formats" ou bobines d'une laize pouvant atteindre 1020 et jusqu'à 1600 mm suivant lequel on applique simultanément sur la surface dudit matériau une pluralité d'encres et/ou vernis déposés ou traités de manière à ménager sur le matériau ou support des zones propres à retenir des particules de poudres thermoplastiques ou thermodurcissables que l'on fait fondre et qui adhèrent exclusivement sur lesdites zones après que l'on ait, par aspiration et/ou soufflage, procédé à l'enlèvement des particules de charge en excès, cette opération étant suivie d'un séchage à une température et pendant un temps appropriés pour fixer tous les types d'encres ou vernis, la fusion des poudres ayant lieu à une température de l'ordre de 115-140°C sans que la température du matériau ne dépasse 80 à 90°C dans le cas de papier ou de carton et étant effectuée dans une atmosphère d'air chargé d'humidité à au moins 85-95 % pour s'opposer à une baisse importante d'humidité du support sous l'effet du moyen de fusion desdites poudres.

2. Procédé selon la revendication 1, caractérisé en ce que la fusion desdites poudres est menée dans des conditions telles que le matériau ou support à traiter, notamment du type papier ou carton, subisse une perte d'humidité relative au plus égale à 10 % de son humidité initiale.

3. Procédé selon la revendication 1 ou la revendication 2, caractérisé en ce que les poudres sont des hauts polymères thermoplastiques ou thermodurcissables amenés à l'état fondu par une ou des source(s) de rayonnement infra-rouge.

4. Procédé selon l'une quelconque des revendications précédentes, caractérisé en ce que lesdits moyens de fusion des poudres sont utilisés, de préférence, à leur valeur de plus grande intensité, dès leur mise en oeuvre, plutôt que de manière progressive.

5. Procédé selon la revendication 3, caractérisé en ce que la longueur du rayonnement infrarouge est adaptée à la nature desdites poudres.

6. Procédé selon la revendication 5, caractérisé en ce que l'on utilise un rayonnement de longueurs d'ondes comprises entre 3 et 3,8 µ pour des poudres thermoplastiques et un rayonnement de longueurs d'ondes comprises entre 2,5 et 3,4 µ pour la fusion de poudres thermodurcissables.

7. Installation pour l'impression de surface d'un matériau ou support, en particulier du type papier et/ou carton, en "formats" ou bobines d'une laize pouvant atteindre 1020 et jusqu'à 1600 mm, ladite installation comportant une unité d'impression (10), une unité (12) de dépôt de poudre sur certaines des zones encrées du support, des moyens (13) d'enlèvement de l'excès des particules de charge par aspiration et/ou soufflage, caractérisée en ce qu'elle comporte en outre une unité (15) destinée à assurer la fusion desdites poudres ayant lieu à une température de l'ordre de 115-140°C sans que la température du matériau ne dépasse 80° à 90°C dans le cas de papier ou de carton dans une atmosphère d'air chargé humidité à au moins 85-95% pour s'opposer à une baisse importante d'humidité du support, et une unité (17) de refroidissement des supports issus de l'unité de fusion (15).

8. Installation selon la revendication 7, caractérisée en ce que l'unité (15) de fusion des poudres thermoplastiques ou thermodurcissables mises en oeuvre comprend une enceinte (16) dans laquelle sont logés des moyens de chauffage à infra-rouge de longueurs d'ondes réglables et dans laquelle est introduit en permanence de l'air à au moins 85-95 % d'humidité et à une température de l'ordre de 80-85°C.

## Claims

1. Method of printing a material or support, in particular of the paper and/or board type, in "formats" or reels with widths which may be as much as 1020 and up to 1600 mm, according to which there are applied simultaneously, to the surface of the said material, a plurality of inks and/or varnishes which are deposited or treated so as to form, on the material or support, zones suitable for retaining particles of thermoplastic or thermosetting powders which are melted and which adhere exclusively to the said zones after the excess particles in the charge have been removed by suction and/or blowing, this operation being followed by drying at a temperature and for a time which are appropriate for fixing all types of inks or varnishes, the melting of the powders taking place at a temperature of around 115-140°C without the temperature of the material exceeding 80 et 90°C in the case of paper or board and being carried out in an atmosphere of air at a humidity of at least 85-95% in order to prevent any appreciable decrease in the moisture in the support under the effect of the means for melting the said powders.

2. Method according to Claim 1, characterised in that the melting of the said powders is carried out under conditions such that the material or support to be treated, particularly of the paper or board type, undergoes a relative loss of moisture at most equal to 10% of its initial moisture.

3. Method according to Claim 1 or Claim 2, characterised in that the powders are high thermoplastic or thermosetting polymers brought to the molten state by one or more infrared radiation sources.

4. Method according to any one of the preceding claims, characterised in that said means for melting the powders are used, preferably, at their highest intensity at the very beginning of use rather than progressively.

5. Method according to Claim 3, characterised in that the wavelength or the infrared radiation is adapted to the nature of the said powders.

6. Method according to Claim 5, characterised in that a radiation is used having wavelengths of between 3 and 3.8 µ for thermoplastic powders and a radiation having wavelengths of between 2.5 and 3.4 µ for melting thermosetting powders.

7. Installation for printing the surface of a material or support, in particular of the paper and/or board type, in "formats" or reels with widths which may be as much as 1020 and up to 1600 mm, the said installation comprising a printing unit (10), a unit (12) for depositing powder on some of the inked zones of the support, means (13) for removing the excess particles in the charge by suction and/or blowing, characterised in that it further comprises a unit (15) intended for melting the said powders, at a temperature of around 115-140°C without the temperature of the material exceeding 80° to 90°C in the case of paper or board, in an atmosphere of air at a humidity of at least 85-95% in order to prevent any appreciable decrease in the moisture in the support, and a unit (17) for cooling the supports coming from the melting unit (15).

8. Installation according to Claim 7, characterised in that the unit (15) for melting the thermoplastic or thermosetting powders used comprises an enclosure (16) in which are housed infrared heating means having adjustable wavelengths, and into which air is introduced continuously at a humidity of at least 85-95% and at a temperature of around 80-85°C.

## Patentansprüche

1. Verfahren zum Bedrucken eines Materials oder Trägers, insbesondere vom Typ Papier und/oder Karton, in Form von Zuschnitten oder Rollen mit einer Breite, die 1020 und bis zu 1600 mm erreichen kann, entsprechend dem man gleichzeitig auf der Oberfläche des genannten Materials eine Vielzahl von Druckfarben und/oder Lacken aufbringt, die auf eine solche Weise aufgetragen oder behandelt sind, daß auf dem Material oder Träger Zonen ausgebildet werden, die dazu geeignet sind, Partikel aus thermoplastischen oder wärmehärtenden Pulverteilchen festzuhalten, die man schmelzen läßt und die ausschließlich auf den genannten Zonen anhaften, wonach man es durch Saug- oder Blaswirkung zum Entfernen der überschüssigen Besatzmaterialpartikel behandelt, wobei dieser Vorgang von einem Trockenvorgang mit einer Temperatur und während eines Zeitraums gefolgt wird, die geeignet sind, alle Arten von Druckfarben oder Lacken zu fixieren, während das Schmelzen der Pulver bei einer Temperatur in der Größenordnung von 115 bis 140°C abläuft, ohne daß die Temperatur des Materials 80 bis 90°C im Falle von Papier oder Karton überschreitet, und der in einer Luftatmosphäre durchgeführt wird, die mit Feuchtigkeit von mindestens 85 bis 95% beladen ist, um der wesentlichen Feuchtigkeitsabsenkung des Trägers unter der Wirkung der Einrichtung zum Schmelzen der genannten Pulver entgegenzuwirken.

2. Verfahren nach Anspruch 1, dadurch **gekennzeichnet,** daß das Schmelzen der Pulver unter solchen Bedingungen gesteuert wird, daß das Material oder der Träger, das bzw. der zu behandeln ist, insbesondere vom Typ Papier oder Karton, einen Verlust an relativer Feuchtigkeit von höchstens gleich 10% seiner anfänglichen Feuchtigkeit erfährt.

3. Verfahren nach Anspruch 1 oder nach Anspruch 2, dadurch **gekennzeichnet,** daß die Pulver thermoplastische oder wärmehärtbare Hochpolymere sind, die durch eine Infrarot-Strahlungsquelle oder Infrarot-Strahlungsquellen in den geschmolzenen Zustand gebracht werden.

4. Verfahren nach irgendeinem der vorhergehenden Ansprüche, dadurch **gekennzeichnet,** daß die genannte Einrichtung zum Schmelzen der Pulver bevorzugt mit ihrem Wert größter Intensität seit ihrer Inbetriebsetzung, mehr als in progressiver Weise, verwendet wird.

5. Verfahren nach Anspruch 3, dadurch **gekennzeichnet,** daß die Länge der Infrarotstrahlung der Art der genannten Pulver angepaßt wird.

6. Verfahren nach Anspruch 5, dadurch **gekennzeichnet,** daß man eine Strahlung mit Wellenlängen, die zwischen 3 und 3,8 µm liegen, für thermoplastische Pulver verwendet, und eine Strahlung mit Wellenlängen, die zwischen 2,5 und 3,4 µm liegen, für das schmelzen von wärmehärtbaren Pulvern.

7. Vorrichtung für das Bedrucken der Oberfläche eines Materials oder Trägers, insbesondere vom Typ Papier und/oder Karton, in Zuschnitten oder auf Rollen mit einer Breite, die 1020 und bis zu 1600 mm erreichen kann, mit einer Druckeinheit (10), einer Einheit (12) zur Ablagerung von Pulver auf gewissen eingefärbten Zonen des Trägers, und einer Einrichtung (13) zum Beseitigen des Überschusses an Besatzmaterialteilchen durch Saugen und/oder Blasen, dadurch **gekennzeichnet,** daß sie außerdem eine Einheit (15) aufweist, die dazu bestimmt ist, das Schmelzen dieser Pulver, das bei einer Temperatur in der Größenordnung von 115 bis 140°C stattfindet, ohne daß die Temperatur des Materials im Fall von Papier oder Karton 80 bis 90°C überschreitet, in einer Atmosphäre von Luft sicherzustellen, die mit einer Feuchtigkeit von mindestens 85 bis 95% beladen ist, um einem wesentlichen Abfall der Feuchtigkeit des Trägers entgegenzuwirken, sowie eine Einheit (17) zum Kühlen der Träger, die von der Schmelzeinheit (15) abgegeben werden.

8. Vorrichtung nach Anspruch 7, dadurch **gekennzeichnet,** daß die Einheit (15) für das schmelzen der eingesetzten thermoplastischen oder wärmehärtbaren Pulver einen umschlossenen Raum (16) umfaßt, in welchem sich eine Einrichtung für die Erhitzung durch Infrarot mit einstellbaren Wellenlängen befindet und in welche ständig Luft mit wenigstens 85 bis 95% Feuchtigkeit und mit einer Temperatur in der Größenordnung von 80 bis 85°C eingeleitet wird.
